# FASCICULE DE BREVET EUROPEEN

(11) **EP 0 528 720 B1**
(45) Date de publication et mention de la délivrance du brevet: **24.05.1995**
(21) Numéro de dépôt: 92402249.4
(22) Date de dépôt: 07.08.1992
(51) Int. Cl.: B22F 7/08

(54) **Procédé permettant le colaminage d'acier rapide sur un acier doux**
Verfahren zum Co-Laminieren von Schnellstahl auf Weichstahl
Process for co-laminating high speed steel on mild steel

(30) Priorité: 09.08.1991 FR 9110170
(43) Date de publication de la demande: 24.02.1993
(73) Titulaire: ACIERIES ET FORGES D'ANOR Société à Responsabilité Limitée, F-59186 Anor (FR)
(72) Inventeur: Jonas, Michel, F-59610 Fourmies (FR)
(74) Mandataire: Boutin, Antoine

(56) Documents cités:
- EP-A- 0 330 935
- FR-A- 2 190 556
- FR-A- 2 391 018
- GB-A- 2 208 389
- US-A- 2 686 439
- PATENT ABSTRACTS OF JAPAN vol. 11, no. 86 (M-572)17 Mars 1987

## Description

La présente invention a pour objet un procédé permettant de réaliser un colaminage d' un acier moyennement ou fortement allié sur un acier doux, ce qui n'a jusqu'à présent jamais été possible de réaliser industriellement.

Le colaminage est un procédé bien connu qui permet de plaquer par forgeage à une température d'environ 1150° C une mise en acier noble, donc cher, sur un support en acier peu allié, donc bon marché. Par ce procédé on obtient des barres bimétalliques, appelées également barres à mise rapportée ou barres en acier composite ou encore barres en acier étoffé.

Cette technique de colaminage est actuellement utilisée principalement pour la fabrication de plats d'usure, par exemple des glissières de laminoirs, ou pour la fabrication de lames et de couteaux industriels à mise rapportée, par exemple les lames de massicot pour le papier, de dérouleuse ou de trancheuse pour le bois.

Toutefois, si le colaminage donne d'excellents résultats avec des mises en acier faiblement allié, il ne donne pas satisfaction pour des mises en acier moyennement ou fortement alliées.

Au sens de la présente description, on entendra par acier faiblement allié des nuances d'acier comportant un pourcentage maximum de 2% d'éléments d'alliage tels le silicium (Si), le molybdène (Mo), le tungstène (W), le vanadium (V) et/ou le chrome (Cr) comme par exemple les nuances 80WC20, 110WC10, 90MCW5, ou 60WC20 (selon la norme AFNOR). On entendra par aciers moyennement ou fortement alliés des nuances d'acier comportant plus de 2% d'éléments d'alliage comme par exemple le Z160CDV12 ou des aciers dits rapides du type 18-0-1 ou 6-5-2, qui sont un cas particulier des aciers fortement alliés.

La raison pour laquelle le colaminage d'un acier moyennement ou fortement allié avec un acier doux n'a pas été jusqu' à présent industriellement mis en oeuvre est que les éléments d'alliage (Si, Mo, W, V, Cr) provoquent une apparition trop importante d'oxydes qui rendent le collage de la mise sur son support très aléatoire, d'où un taux de rebut trop important.

C'est pourquoi, actuellement les lames industrielles comportant une mise en acier rapide que l'on trouve sur le marché sont fabriquées par brasage au cuivre, le cuivre interposé entre le support en acier doux et la mise en acier rapide assurant un collage efficace après fusion et refroidissement.

La présente invention a pour but de permettre la fabrication industrielle par colaminage de barres d'acier étoffé comportant des mises en acier moyennement ou fortement allié.

Dans ce but, selon l'invention les mises sont constituées par des aciers alliés obtenus par la métallurgie des poudres dans leur état brut de compactage.

L'invention consiste en effet dans l'utilisation de la gangue en acier doux recouvrant intégralement les lingots d'acier fritté après compactage comme couche de collage avec l'acier doux du support et de la contre-mise. Le procédé selon l'invention est défini dans la revendication 1. Les revendications 2 à 5 se rapportent à des modes de réalisation préférés du procédé, et la revendication 6 à l'outil obtenu par ce procédé.

L'élaboration des aciers et alliages par la métallurgie des poudres est connue : elle consiste à pulvériser le métal liquide en minuscules gouttelettes qui sont refroidies sous forme de poudre constituée par des billes sphériques microscopiques. Les barres d'alliage sont obtenues par compactage à très haute pression de capsules en acier doux renfermant de la poudre d'alliage. Les lingotins obtenus sont constitués par une âme en acier fritté auquel est intimement liée une gangue superficielle en acier doux provenant de la capsule contenant la poudre avant compactage. Les lingotins sont ensuite laminés en barres et ces barres sont ensuite usinées pour les débarrasser de leur gangue d'acier doux.

Dans le procédé selon l'invention, on conserve au contraire cette gangue qui lors du colaminage ne provoquera pas l'apparition d'oxydes dans des proportions néfastes au collage de la mise sur son support.

Afin de faciliter la compréhension de l'invention on va décrire ci-après à titre d'exemple non limitatif l'application du procédé à la fabrication d'une lame de massicot en référence aux dessins annexés sur lesquels on a représenté :
- Figure 1 une vue schématique en perspective d'un assemblage d'une barre en acier doux avec une mise en acier rapide fritté et une contre-mise en acier doux ;
- Figure 2 une vue schématique en perspective illustrant l'opération de colaminage.
- Figure 3 une vue schématique en coupe d'échelle agrandie selon la ligne III-III de la figure 1 ;
- Figure 4 une vue schématique en perspective montrant partiellement une lame de massicot obtenue par le procédé selon l'invention.

La figure 1 illustre la première phase de la fabrication de la lame de massicot. On assemble la mise 1 en acier rapide fritté munie da sa gangue de compactage en acier doux sur son support en acier doux 2, au moyen d'un cordon de soudure 3. La mise 1 est bordée par une contre-mise 6 en acier doux qui est également solidarisée sur le support 2 par un cordon de soudure 3. Cet assemblage grossier par soudure a pour fonctions de maintenir les pièces 1, 2, et 3 pendant l'opération de colaminage et d'éviter autant que faire se peut l'oxydation des surfaces en contact lors du réchauffage à environ 1100-1150° C qui précède immédiatement le colaminage, les cordons de soudure 3 jouant le rôle de cordons d'étanchéité.

Ensuite, on procède à l' opération de colaminage qui est représentée schématiquement à la figure 2. Au cours de cette opération, le bloc réalisé à la figure 1 et préchauffé est passé au moins une, et de préférence plusieurs, fois dans un laminoir pour obtenir un rapport de corroyage d'environ 4 à 5.

Comme indiqué précédemment, du fait que la mise 1 est faite d'une barre d'acier fritté ayant gardé sa gangue d'acier doux, la qualité du forgeage obtenu assurera une très bonne liaison physico-chimique entre la mise 1, la contre-mise 6 et le support 2.

On voit en coupe sur la figure 3 l'âme 4 en acier rapide fritté de la mise 1 parfaitement entourée de sa gangue 5 en acier doux. Le colaminage a plaqué cette mise 1 et sa contre-mise 6 sur le support 2, en créant une liaison intime entre les trois pièces.

Pour obtenir le produit fini, en l'espèce la lame de massicot représentée à la figure 4, la barre est ensuite traitée thermiquement et usinée. Par fraisage et rectification le long des lignes X-X et Y-Y les parties 5a et 5b de la gangue sont enlevées; un affûtage de l'âme en acier rapide fritté ainsi dégagé permet de former le tranchant de la lame. Après trempe, les trous et/ou encoches de fixation de l'outil 1 sont fait par perçage et/ou fraisage dans la partie en acier doux, à savoir la contre-mise et le support, cette partie ne prenant pas la trempe.

La possibilité procurée par l'invention d'utiliser le colaminage pour de l'acier moyennement ou fortement allié permet de maintenir un prix des produits finis compétitif avec celui des produits actuellement obtenus par brasage, malgré le surcoût résultant de l'emploi d'acier fritté. En contrepartie, la qualité des outils obtenus grâce à l'emploi de l'acier fritté est notablement plus élevée que celle des outils actuellement proposés sur le marché.

On comprend que l'invention n' est pas limitée à la fabrication de lames de massicot telle que celle décrite ci-dessus, mais englobe toute barre d'acier/alliage étoffé obtenue par colaminage d'une mise en alliage fritté ayant conservé sa gangue en acier doux et à tout outil fabriqué à partir d'une telle barre.

## Revendications

1. Procédé de fabrication par colaminage de barres à partir d'un support en acier doux (2) et d'une mise métallique (1) confinée dans une enveloppe superficielle également en acier doux (5), la mise (1) étant disposée directement sur le support (2), caractérisé en ce que la mise (1) est constituée par un acier moyennement ou fortement allié obtenu par la métallurgie des poudres, frittée préalablement à sa mise en place sur le support (2) et ayant conservé son enveloppe de compactage constituant la dite enveloppe superficielle (5), en ce que, avant le laminage, la mise (1) est grossièrement fixée au support (2) par soudage, et en ce que l'ensemble est ensuite passé au laminoir pour subir simultanément une action de placage de la mise sur son support et de corroyage de l'ensemble.

2. Procédé suivant la revendication 1,
caractérisé en ce que l'acier de la mise (1) comporte plus de 2% d'éléments d'alliage tels que le silicium (Si), le molybdène (Mo), le tungstène (W), le vanadium (V) et/ou le chrome (Cr).

3. Procédé suivant la revendication 2,
caractérisé en ce que l'acier est d'une nuance désignée Z160CDV12 (norme AFNOR).

4. Procédé suivant la revendication 2,
caractérisé en ce que l'acier est un acier dit rapide du type 18-0-1 ou 6-5-2.

5. Procédé suivant l'une quelconque des
revendications précédentes, caractérisé en ce qu'une contre-mise en acier doux (6) est, avant le colaminage, juxtaposée à la mise (1) sur le support (2) et également solidarisée à celui-ci ainsi qu'à la mise (1) par des cordons de soudure (3).

6. Outil constitué par un support en acier doux
(2) et une partie tranchante en acier moyennement ou fortement allié (1), cet outil étant fabriqué à partir d'une barre plane d'acier fritté (4), colaminée au support (2) par le procédé suivant l'une quelconque des revendications précédentes.

## Claims

1. Process for the manufacture by co-lamination of bars from a soft steel support (2) and a metallic layer (1) enclosed in a superficial casing also made of soft steel (5), the layer (1) being positioned directly on the support (2), characterised in that the layer (1) is comprised of a moderately or strongly alloyed steel obtained by powder metallurgy, is sintered prior to being placed on the support (2) and having retained its compaction casing comprising the said superficial casing (5) in that prior to lamination the layer (1) is welded roughly to the support (2) and in that the whole is then passed to the rolling mill to simultaneously undergo a process of lamination of the layer on its support and a finishing of the whole.

2. Process according to claim 1, characterised in that the steel of the layer (1) contains more than 2% of alloy elements such as silicon (Si), molybdenum (Mo), tungsten (W), vanadium (V) and/or chromium (Cr).

3. Process according to claim 2, characterised in that the steel is of a grade designated Z160CDV12 (AFNOR standard).

4. Process according to claim 2, characterised in that the steel is a high-speed steel of the 18-0-1 or 6-5-2 type.

5. Process according to any one of the preceding claims, characterised in that prior to co-lamination a counter-layer of soft steel (6) is juxtaposed to the layer (1) on the support (2) and also joined thereto as well as to the layer (1) by welding seams (3).

6. Tool constituted by a soft steel support (2) and a moderately or strongly alloyed steel cutting part (1), said tool being made from a flat sintered steel bar (4) co-laminated to the support (2) by the process according to any one of the preceding claims.

## Patentansprüche

1. Herstellungsverfahren für Stangen durch Ko-Laminieren ausgehend von einem Träger aus Weichstahl (2) und einer metallischen Auflage (1), die von einer Oberflächenumhüllung umgeben ist, die ebenfalls aus Weichstahl (5) ist, wobei die Auflage (1) direkt auf den Träger (2) vorgesehen ist,
**dadurch gekennzeichnet,**
daß die Auflage (1) durch einen mittel- oder starklegierten Stahl gebildet wird, der durch Pulvermetallurgie erhalten wird, vor seiner Anbringung auf dem Träger (2) gesintert wurde und seine Verdichtungsumhüllung, die die Oberflächenumhüllung (5) bildet, bewahrt hat, daß vor dem Laminieren die Auflage (1) an dem Träger (2) durch Schweißen grob befestigt wird, und, daß das Ganze daraufhin durch ein Walzwerk zur simultanen Plazierung der Auflage auf ihrem Träger und Zurichtung der gesamten Anordnung geführt wird.

2. Verfahren nach Anspruch 1,
**dadurch gekennzeichnet,**
daß der Stahl der Auflage (1) mehr als 2% an Legierungselementen wie z.B. Silicium (Si), Molybdän (Mo), Wolfram (W), Vanadium (V) und/oder Chrom (Cr) aufweist.

3. Verfahren nach Anspruch 2,
**dadurch gekennzeichnet,**
daß der Stahl aus der Stahlklasse Z16OCDV12 (AFNOR-Norm) ist.

4. Verfahren nach Anspruch 2,
**dadurch gekennzeichnet,**
daß der Stahl ein sogenannter Schnellstahl des Typs 18-0-1 oder 6-5-2 ist.

5. Verfahren nach einem der vorhergehenden Ansprüche,
**dadurch gekennzeichnet,**
daß eine GegenAuflage aus Weichstahl (6) vor der Ko-Laminierung der Auflage(1) auf dem Träger (2) danebengelegt wird und an diesem sowie an der Auflage (1) durch Schweißraupen (3) fest verbunden wird.

6. Werkzeug aus einem Träger aus Weichstahl (2) und einem Schichtabschnitt aus mittel- oder stark-legiertem Stahl (1), wobei das Werkzeug ausgehend von einer flachen Stange aus gesintertem Stahl (4) hergestellt wird, die auf dem Träger (2) durch das Verfahren gemäß einem der vorhergehenden Ansprüche kolaminiert ist.
